# EUROPÄISCHE PATENTSCHRIFT

(11) **EP 0 000 514 B1**
(45) Veröffentlichungstag und Bekanntmachung des Hinweises auf die Patenterteilung: **13.01.1982**
(21) Anmeldenummer: 78100387.6
(22) Anmeldetag: 13.07.1978
(51) Int. Cl.: C10M 1/38, C07C 155/08

(54) **Phenol-N, N-dioctyl-dithio-carbaminsäureester und damit stabilisierte Schmiermittel**
Phenol-N,N-dioctyl esters of dithiocarbamic acid and lubricants stabilized therewith
Esters phénoliques N, N-dioctyliques d'acide dithiocarbamique et lubrifiants stabilisés les contenant

(30) Priorität: 21.07.1977 CH 9061/77
(43) Veröffentlichungstag der Anmeldung: 07.02.1979
(73) Patentinhaber: CIBA-GEIGY AG, 4002 Basel (CH)
(72) Erfinder: Rosenberger, Siegfried, CH-4125 Riehen (CH)

## Beschreibung

Die vorliegende Erfindung betrifft mit Phenol-N,N-dioctyl-dithio-carbamaten stabilisierte Schmiermittel, bzw. die Verwendung von Phenol-N,N-dioctyl-dithiocarbamaten zum Stabilisieren von Schmiermitteln.

Mineralischen und synthetischen Schmierstoffen werden im allgemeinen verschiedene Zusatzstoffe zur Verbesserung ihrer Gebrauchseigenschaften beigegeben. Insbesondere besteht ein Bedarf an Additiven, welche die zu schmierenden Vorrichtungen vor Reibungsabnutzung schützen sollen. An solche Verschleissinhibitoren wird die Anforderung gestellt, dass sie das Lasttragevermögen des Schmierstoffes erhöhen und nicht korrodierend auf die zu schützenden Metallteile wirken.

Alkylsubstituierte Phenole und Dithiocarbamte, wie beispielsweise die bereits vielseitig verwendeten Handelspordukte 2,6-Di-tert.-butyl-4-methylphenol bzw. S-Benzyl-N,N-diäthyl- dithiocarbamat, sind bereits allgemein auch im Schmiermittelsektor als Antioxydantien bekannt. In der US-A-3,412,026 wird eine Schmiermittelzusammensetzung enthaltend einen kleinen Anteil einer Mischung von Antimon-N,N-dialkyldithiocarbamat und Dialkylhydroxybenzyl-N,N-diphenyl-dithio- carbamat mit guter Stabilität beschrieben. Die GB-A-1 024 651 beschreibt Metallsalze von 2,6-Dialkylphenol enthaltenden Carbamiden, die als Antioxydantien und Antiwear-Additive in Schmiermitteln einzusetzen sind. Es zeigte sich jedoch, dass diese Metallsalz-Zusätze durch Bildung von Rückständen in ihrer Wirkung beeinträchtigt werden. W.M. Denton, "Screening of compounds for Anti-Oxidant Activity in Motor Oil", Inst. of Pet.Review, 2/66, 46-54, beschreibt S-(3,5-Di-tert.-butyl-4-hydroxy-benzyl)-N,N-di-n-butyl-dithiocarbamat als Schmiermittelzusatz.

Es wurde nun gefunden, dass in Schmiermitteln überraschenderweise durch Zugabe eines kleinen Anteils an ausgewählten Phenol-N,N-dioctyldithiocarbaminsäureestern eine noch verbesserte Antioxydations- und Antikorrosionswirkung erzielt werden kann. Diese Verbindungen, die keinen Metallsalzcharakter haben, sind zudem frei von den durch Bildung von Rückständen entstehenden Nachteilen.

Die vorliegende Erfindung betrifft demgemäss Schmiermittel, die als Stabilisator eine Verbindung der Formel enthalten, worin
R C₁-C₁₂ Alkyl, C₅-C₇ Cycloalkyl, gegebenenfalls durch C₁-C₆ Alkyl substituiertes C₆-C₁₀ Aryl, C_{I}-C₂₂ Aralkyl,
R₁ und R₂ jeweils unabhängig voneinander H oder R bedeuten und
R₃ Octyl ist.
   R ist als C₁-C₁₂ Alkyl verzweigtes oder unverzweigtes Alkyl, wie Methyl, Aethyl, n-Propyl, Isopropyl, n-Butyl, tert.-Butyl, n-Pentyl, a-Methylpentyl, Hexyl, 2,4-Dimethylpentyl, Octyl, 6-Methylheptyl, 2-Aethylhexyl, Decyl, Dodecyl. Bevorzugt sind Alkylgruppen mit 1-8, insbesondere aber solche mit 1-4 C-Atomen.
   R ist als C₅-C₇ Cycloalkyl, Cyclopentyl, Cyclohpetyl und insbesondere Cyclohexyl.
   R ist als gegebenenfalls durch C₁-C₆ Alkyl substituiertes C₅-C₁₀ Aryl gegebenenfalls mehrmals jedoch insbesondere einmal durch lineares oder verzweigtes C₁-C₆ Alkyl substituiertes Phenyl oder Naphthyl, wie beispielsweise Methylphenyl oder Methylnaphthyl. Dabei handelt es sich insbesondere um p-substituiertes Phenyl oder in 4-Stellung substituiertes 1-Naphthyl, vorzugsweise jedoch um unsubstituiertes Phenyl oder 1-Naphthyl.
   R ist als C₇-C₂₂ Aralkyl Phenalkyl oder Naphthalkyl, wobei der Alkylteil jeweils aus verzweigtem oder unverzweigtem C₁-C₁₂ insbesondere jedoch C₁-C₄ Alkyl besteht. Bevorzugte Aralkylreste sind a-Phenäthyl und insbesondere Benzyl.

Die Dithiocarbamatgruppe ist in o- oder insbesondere in m- oder p-, jedoch bevorzugt in p-Stellung zur Hydroxylgruppe an den Phenolring gebunden.

Hervorzuheben sind Schmiermittel, die als Stabilisator eine Verbindung der Formle I enthalten, worin
R und R₁ C₁-C₈ Alkyl, Phenyl oder Benzyl und
R₂ Wasserstoff oder C₁-C₈ Alkyl sind und
R₃ Octyl bedeutet,

wobei die Dithiocarbamatgruppe in m- oder p-Stellung zur Hydroxylgruppe des Phenols steht.

Von ganz besonderem Interesse sind Schmiermittel, die als Stabilisator eine Verbindung der Formel IV enthalten, worin
R und R₁ C₁-C₄ Alkyl und
R₂ Wasserstoff oder Methyl sind.

Bevorzugt sind Schmiermittel, die als Stabilisator eine Verbindung der Formel enthalten, worin R und R₁ C₁-C₄ Alkyl bedeuten.

Ebenfalls bevorzugt sind Schmiermittel, die als Stabilisator eine Verbindung der Formel enthalten, worin R und R₁ C₁-C₄ Alkyl sind.

Gegenstand der Erfindung sind auch Verbindungen der Formel worin R-C₁-C_{1Z} Alkyl, C₅-C₇ Cycloalkyl, gegebenenfalls durch C₁-C₆ Alkyl substituiertes C₆-C₁₀ Aryl, C₇-C₂₂ Aralkyl und R₁ und R₂ jeweils unabhängig voneinander H oder R bedeuten.

Die erfindungsgemäss zu verwendenden Hydroxybenzyl-N,N-dioctyl-dithiocarbamate können nach allgemein bekannten Methoden erhalten werden, indem man beispielsweise Mono- oder Di-Chlormethylphenole der Formeln mit den äquivalenten Mengen entsprechender Na-dithiocarbamate der Formel in einem inerten Lösungsmittel wie Acetonitril, Toluol, Aether oder Chloroform unter Abspaltung von NaCI umsetzt.

Die ortho- und insbesondere die para-Hydroxybenzyl-dithiocarbamate sind in der vorstehend für die meta-Derivate zitierten Weise analog erhältlich, bevorzugt werden sie aber nach bekannten Methoden hergestellt durch Reaktion molarer Mengen eines entsprechenden substituierten Phenols der Formel. mit Formaldehyd, Schwefelkohlenstoff und einem Amin der Formel

Die Verbindungen der Formel wirken schon in sehr geringen Mengen als Stabilisatoren gegen Oxidations- und Korrpsionswirkung in Schmiermitteln. So zeigen mineralische und synthetische Schmieröle, sowie deren Gemische, welche 0,001 bis 5 Gew.-% bezogen auf das Schmiermittel, und vorzugsweise 0,02-3% einer Verbindung der Formel I enthalten, ausgezeichnete Schmiereigenschaften, welche durch stark reduzierte Abnutzungserscheinungen der zu schmierenden Reibpartner deutlich werden.

Die in Frage kommenden Schmiermittel sind dem Fachmann geläufig und z.B. im "Schmiermittel-Taschenbuch" (Hüthig Verlag, Heidelberg, 1974) beschrieben. Besonders geeignet sind Mineralöle.

Die Schmierölformulierung kann zusätzlich noch andere Additive enthalten, die zugegeben werden, um gewisse Gebrauchs-Eigenschaften zu verbessern, wie Antioxidantien, Metallpassivatoren, Rostinhibitoren, Viskositätsindex-Verbesserer, Stockpunkterniedriger, Dispergiermittel/Tenside und andere Verschleissschutz-Additive.

### Beispiele für Antioxidantien sind:

a) Alkylierte und nicht-alkylierte aromatische Amine und Mischungen davon, z.B.: Dioctyldiphenylamin, (2,2,3,3-Tetramethyl-butyl)-phenyl-cr- und-ß-naphthylamine, Phenothiazin, Dioctylphenothiazin, Phenyl-a-naphthylamin, N,N'-Di-sec.-butyl-p-phenylendiamin.
b) Sterisch gehinderte Phenole, z.B.: 2,6-Di-tert.-butyl-p-cresol, 4,4'-Bis-(2,6-diisopropylphenol)-, 2,4,6-Triisopropylphenol, 2,2'-Thio-bis-(4-methyl-6-tert.-butyl-phenol), 4,4'-Methylen-bis-(2,6-di-tert.-butylphenol).
c) Alkyl-, Aryl- oder Alkaryl-phosphite z.B.: Trinonylphosphit, Triphenylphosphit, Diphenyldecylphosphit.
d) Ester von Thiodipropionsäure oder Thiodiessigsäure, z.B.; Dilaurylthiodipropionat oder Dioctylthiodiacetat.
e) Kombination von zwei oder mehr Antioxidantien der obigen, z.B.: ein alkyliertes Amin und ein sterisch gehindertes Phenol.

### Beispiele für Metallpassivatoren sind

a) für Kupfer, z.B.:
   Benzotriazol, Tetrahydrobenzotriazol, 2-Mercaptobenzotriazol, 2,5-Dimercaptothiadiazol, Salicylidenpropylendiamin, Salze von Salicylaminoguanidin.
b) für Blei, z.B.:
   Sebacinsäurederivate, Chinizarin, Propylgallat,
c) Kombination von zwei oder mehr der obigen Additive.

### Beispiele für Rost-Inhibitoren sind

a) Stickstoffhaltige Verbindungen, z.B.:
   I. Primäre, sekundäre oder tertiäre aliphatische oder cycloaliphatische Amine und Amin-Salze von organischen und anorganischen Säuren, z.B. öllösliche Älkylammoniumcarboxylate.
   11. Heterocyclische Verbindungen z.B.: Substituierte Imidazoline und Oxazoline.
b) Phosphorhaltige Verbindungen, z.B.:
   Aminsalze von Phosphorsäurepartialestern,
c) Schwefelhaltige Verbindungen, z.B.:
   Barium-dinonylnaphthalin-sulfonate, Calciumpetroleumsulfonate,
d) Kombinationen von zwei oder mehr der obigen Additive.

### Beispiele für Viskositätsindex-Verbesserer sind

Polymethacrylate, Vinylpyrrolidon-Methacrylat-Copolymere, Polybutene, Olefin-Copolymere, Styrol/Acrylat-Copolymere.

### Beispiele für Stockpunkterniedriger sind

Polymethacrylate, alkylierte Naphthalinderivate.

Beispiele für Dispergiermittel/Tenside sind Polybutenylbernsteinsäure-imide. Polybutenylphosphonsäurederivate, basiche Magnesium-, Calcium-, und Bariumsulfonate und -phenolate.

### Beispiele für andere Verschleissschutz-Additive sind

Schwefel und/oder Phosphor und/oder Halogen enthaltende Verbindungen, wie geschwefelte vegetabilische Oele, Zinkdialkyldithiophosphate, Tritolyl-phosphat, chlorierte Paraffine, Alkyl- und Aryldisulfide.

Die Herstellung der in den erfindungsgemässen Schmiermitteln als Stabilisatoren zu verwendenden Verbindungen, sowie die Verwendung und Wirkung der erfindungsgemässen Schmiermittelzusammensetzungen wird in den folgenden Beispielen näher beschrieben.

### Herstellungsbeispiele

### Beispiel 1: S-(3-Hydroxy-4-tert.-butyl-2,6-dimethylbenzyl)-N,N-di-n-octyldithiocarbamat.

34 g N,N-Di-n-octyldithiocarbarninsäure-Natriumsalz werden in 300 ml Acetonitril gelöst und unter Rühren bei 10°C innert 30 Minuten mit einer Lösung von 22,7 g 3-Hydroxy-4-tert.-butyl-2,6-dimethyl-benzyl-chlorid (Darstellung siehe Makromolekulare Chemie, Band 9 (1952), Seiten 21/22) in 50 ml Toluol versetzt. Das Reaktionsgemisch wird dann ca. 15 Stunden bei 20-25°C gerührt, wobei eine Natriumchlorid-Abscheidung zu beobachten ist.

Anschliessend wird das Gemisch in ca. 1 Liter Eiswasser eingegossen, die Toluolphase nach Zugabe von weiteren 100 ml Toluol abgetrennt, mit Wasser ausgeschüttelt, über Calciumchlorid getrocknet und im Vakuum eingedampft. Das S-(3-Hydroxy-4-tert.-butyl-2,6-dimethylbenzyl)-N,N-di-n-octyl-dithiocarbamat bleibt als bräunliches viskoses Oel zurück und ist für den Einsatz als Stabilisator bereits genügend rein und elementar-analytisch sowie chromatographisch weitgehend einheitlich.

Weitere Hydroxybenzyldithiocarbamate, das erfindungsgemäss zu verwendende Di-n-octyl-(Beispiel 2) und die zu vergleichenden Di-n-butyl- (Beispiel 3) Derivate sind in der folgenden Tabelle aufgeführt. Sie werden nach bekannten Methoden, vorzugsweise durch Umsetzen entsprechender Phenole (Kolonne 2 der Tabelle) mit Formaldehyd, Schwefelkohlenstoff und dem entsprechenden sekundären Amin (Kolonne 3 der Tabelle) erhalten (z.B. nach US-PS 2,757,174).

### Anwendungsbeispiele

### Beispiel 5: Oel-Oxidations-Test, Standard Version nach ASTM D 2272 (Rotary Bomb Oxidation Test)

Eine Oelprobe von 50 ml "Rotary-Vacuum-Oil" der Fa. SHELL (Viskosität 11 cSt./100°0* wird unter Zusatz von 0,25 g Stabilisator in einem Glasgefäss zusammen mit 5 ml dest. Wasser und einer blankpolierten, mit Petroläther gewashenen katalytisch werikenden Cu-Spirale in einer SauerstoffAtmosphäre oxydiert.

Das Glasgefäss befindet sich in einer Bombe aus rostfreiem Stahl mit Manometer. Die Bombe dreht sich axial mit 100 U/Min. in einem Winkel von 30° zur Horizontalen, in einem Oelbad bei 150°C. Der Sauerstoffdruck beträgt anfangs, vor dem Aufheizen ca. 6 Atm (90 psi), steigt bei 150°C auf knapp 14 Atm (200 psi) und bleibt bis zur einsetzenden Oxidation konstant. Die Prüfung ist beendet bei einem Druckabfall um 1,7 Atm (25 psi). Aufgezeichnet wird die Zeit in Minuten.

Zum Wirkungsvergleich wurden in die Prüfserie aufgenommen:

### Beispiel 6

### Oel-Oxidationstest nach IP 280, "CIGRE"

Modifizierte Version mit löslichem Cu- und Fe-Katalysator.
Bedingungen: 4 Stunden Sauerstoff einleiten bei 150°C (4 Liter O₂/h).
Bestimmung der Säurezahl nach Testende; Tabebellenwert: mg KOH-Verbrauch pro g Testöl.
Stabilisatorkonzentration: 0,5%
Testöl: Shell Rotary Vakuum Oil (Viskosität 11 cSt./100°C).

### Beispiel 7

### Prüfung der Wirkung als Oxidations- und Korrosionsschutzmittel in Gasturbinenöl nach Methode FTMS 5308. C

Bedingungen: Lufteinleiten 3 Tage bei 174°c
Stabilisatorkonzentration: 0,5%
Testöl: Shell Rotary Vacuum Oil (Viskosität 11 cSt./100°C).

## Patentansprüche

1. Schmiermittel enthaltend als Stabilisator eine Verbindung der Formel I worin
R C₁-C₁₂ Alkyl, C₅-C₇ Cycloalkyl, gegebenenfalls durch C₁-C₆ Alkyl substituiertes C₆-C₁₀ Aryl, C₇-C₂₂ Aralkyl,
R₁ und R₂ jeweils unabhängig voneinander H oder R bedeuten und
R₃ Octyl ist.

2. Schmiermittel gemäss Anspruch 1, dadurch gekennzeichnet, dass sie als Stabilisator eine Verbindung der Formel I enthalten, worin
R und R₁ C₁-C₈ Alkyl, Phenyl oder Benzyl und R₂ Wasserstoff oder C₁-C₈ Alkyl sind und
R₃ Octyl bedeutet,
wobei die Dithiocarbamatgruppe in m- oder p-Stellung zur Hydroxylgruppe des Phenols steht.

3. Schmiermittel gemäss Anspruch 1, dadurch gekennzeichnet, dass sie als Stabilisator eine Verbindung der Formel IV enthalten, worin

R-und R₁ C₁-C₄ Alkyl und

R₂ Wasserstoff oder Methyl sind.

4. Schmiermittel gemäss Anspruch 1, dadurch gekennzeichnet, dass sie als Stabilisator eine Verbindung der Formel enthalten, worin
R und R₁ C₁-C₄ Alkyl bedeuten.

5. Schmiermittel gemäss Anspruch 1, dadurch gekennzeichnet, dass sie als Stabilisator eine Verbindung der Formel enthalten, worin
R und R₁ C₁-C₄ Alkyl sind.

6. Schmiermittel gemäss Anspruch 1, dadurch gekennzeichnet, dass sie als Stabilisator S-(3-Hydroxy-4-tert.-butyl-2,6-dimethylbenzyl)-N,N-di-n-octyl-dithiocarbamat enthalten.

7. Schmiermittel gemäss Anspruch 1, dadurch gekennzeichnet, dass sie als Stabilisator S-(3,5-Di- tert.-butyl-4-hydroxybenzyl)-N,N-di-n-octyl-dithiocarbamat enthalten.

8. Verwendung von Verbindungen der Formel I als Stabilisatoren von Schmiermitteln gemäss Anspruch 1.

9. Verwendung von Verbindungen der Formel 1 als Stabilisatoren von Mineralölen gemäss Anspruch 1.

10. Verbindungen der Formel worin R C₁-C₁₂ Alkyl, C₅-C₇ Cycloalkyl, gegebenenfalls durch C₁-C₆ Alkyl substituiertes C₆-C₁₀ Aryl, C₇-C₂₂ Aralkyl und R₁ und R₂ jeweils unabhängig voneinander H oder R bedeuten.

## Claims

1. A lubricant containing as stabiliser a compound of the formula I wherein
R is C₁-C₁₂ a(kyl, C₅-C7-cycloalkyl, C₆-C₁₀-aryl which is unsubstituted or substituted by C₁-C₆- alkyl, or it is C₇-C₂₂-aralkyl,
R₁ and R₂ independently of one another are each H or R, and
R₃ is octyl.

2. A lubricant according to Claim 1, which contains as stabiliser a compound of the formula I, wherein
R and R₁ are each C₁-C₈-alkyl, phenyl or benzyl, and
R₂ is hydrogen or C₁-C₈-alkyl, and
R₃ is octyl,
the dithiocarbamate group being in the m- or p-position with respect to the hydroxyl group of the phenol.

3. A lubricant according to Claim 1, which contains as stabiliser a compound of the formula IV wherein
R and R, are C₁-C₄-alkyl, and
R₂ is hydrogen or methyl.

4. A lubricant according to Claim 1, which contains as stabiliser a compound of the formula wherein
R and R₁ are each C,-C₄₋alkyl.

5. A lubricant according to Claim 1, which contains as stabiliser a compound of the formula wherein
R and R₁ are each C₁-C₄-alkyl.

6. A lubricant according to Claim 1, which contains as stabiliser S-(3-hydroxy-4-tert.-butyl-2,6-dimethylbenzyl)-N,N-di-n-octyl-dithiocarbamate.

7. A lubricant according to Claim 1, which contains as stabiliser S-(3,5-di-tert-butyl-4-hydroxybenzyl)-N,N-di-n-octyl-dithiocarbamate.

8. The use of a compound of the formula I as a stabiliser of lubricants according to Claim 1.

9. The use of a compound of the formula I as a stabiliser of mineral oils, according to Claim 1.

10. A compound of the formula wherein
R is C₁-C₁₂-alkyl, C₅-C₇-cycloalkyl, C₆-C₁₀-aryl which is unsubstituted or substituted by C₁-C₆- alkyl, or it is C₇-C₂₂-aralkyl, and
R₁ and R₂ independently of one another are each H or R.

## Revendications

1. Lubrifiants contenant, comme stabilisant, un composé répondant à la formule I dans laquelle
R représente un alkyle en C₁-C₁₂, un cycloalkyle en C₅-C₇, un aryle en C₆-C₁₀ éventuellement porteur d'un alkyle en C₁-C₆, ou un aralkyle en C₇-C₂₂,
R₁ et R₂ représentent chacun, indépendamment l'un de l'autre, H ou R et
R₃ représente un octyle.

2. Lubrifiants selon la revendication 1, caractérisés en ce qu'ils contiennent, comme stabilisant, un composé de formule 1 dans lequel:
R et R₁ représentent chacun un alkyle en C₁-C₈, un phényle ou un benzyle,
R₂ représente l'hydrogène ou un alkyle en C₁-C₈ et
R₃ représente un octyle,
et dans lequel le groupe dithiocarbamate est en position méta ou en position para relativement au groupe hydroxy du phénol.

3. Lubrifiants selon la revendication 1, caractérisés en ce qu'ils contiennent, comme stabilisant, un composé répondant à la formule IV dans laquelle
R et R_{I} représentent chacun un radical alkyle en C₁-C₄ et
R₂ représente l'hydrogène ou le radical méthyle.

4. Lubrifiants selon la revendication 1, caractérisés en ce qu'ils contiennent, comme stabilisant, un composé de formule dans laquelle R et R_{I} représentent chacun un radical alkyle contenant de 1 à 4 atomes de carbone.

5. Lubrifiants selon la revendication 1, caractérisés en ce qu'ils contiennent, comme stabilisant, un composé de formule dans laquelle R et R₁ représentent chacun un alkyle en C₁-C₄.

6. Lubrifiants selon la revendication 1, caractérisés en ce qu'ils contiennent, comme stabilisant, le N,N-di-n-octyl-dithiocarbamate de S-(hydroxy-3-tert-butyl-4 diméthyl-2,6 benzyle).

7. Lubrifiants selon la revendication 1, caractérisés en ce qu'ils contiennent, comme stabilisant, le N,N-di-n-octyl-dithiocarbamate de S-(di-tert-butyl-3,5 hydroxy-4 benzyle).

8. Application de composés de formule I comme stabilisants de lubrifiants selon la revendication 1.

9. Application de composés de formule 1 comme stabilisants d'huiles minérales selon la revendication 1.

10. Composés répondant à la formule dans laquelle
R représente un alkyle en C₁-C₁₂, un cycloalkyle en C₅-C₇, un aryle en C₆-C₁₀ éventuellement . porteur d'un alkyle en C₁-C₆, ou un aralkyle en C₇-C₂₂, et
R, et R₂ représentent chacun, indépendamment l'un de l'autre, H ou R.
